# EUROPÄISCHE PATENTSCHRIFT

(11) **EP 0 774 155 B1**
(45) Veröffentlichungstag und Bekanntmachung des Hinweises auf die Patenterteilung: **20.09.2000**
(21) Anmeldenummer: 95925717.1
(22) Anmeldetag: 21.07.1995
(51) Int. Cl.: G21F 9/34, G21F 9/30

(54) **VERFAHREN ZUR VERWERTUNG VON METALLTEILEN, DIE DURCH URAN RADIOAKTIV KONTAMINIERT SIND**
METHOD OF REPROCESSING METAL PARTS CONTAMINATED WITH URANIUM
PROCEDE DE REVALORISATION DE PIECES METALLIQUES CONTAMINEES PAR DE L'URANIUM

(30) Priorität: 01.08.1994 DE 4427179
(43) Veröffentlichungstag der Anmeldung: 21.05.1997
(73) Patentinhaber: SIEMENS AKTIENGESELLSCHAFT, 80333 München (DE)
(72) Erfinder: HAAS, Ernst, D-91054 Buckenhof (DE)
(86) Internationale Anmeldenummer: DE9500964
(87) Internationale Veröffentlichungsnummer: WO9604663

(56) Entgegenhaltungen:
- DE-A- 3 318 377
- FR-A- 2 484 126
- FR-A- 2 652 193
- DATABASE INSPEC INSTITUTE OF ELECTRICAL ENGINEERS, STEVENAGE, GB Inspec No. AN 2709816, UDA ET AL. 'DECONTAMINATION OF URANIUM-CONTAMINATED MILD STEEL BY MELT REFINING. ' & NUCL. TECHNOL. , Bd. 73, Nr. 1, 1986 USA, Seiten 109-115,
- DATABASE INSPEC INSTITUTE OF ELECTRICAL ENGINEERS, STEVENAGE, GB Inspec No. AN 2596010, 1985 ABE ET AL. 'a melt refining method for uranium contaminatedsteels and copper' & WASTE MANAGEMENT 85. WASTE ISOLATION IN THE US., Bd. 3, 24.März 1985 - 28.April 1985 TUCSON, USA, Seiten 375-379, ABE
- DATABASE INSPEC INSTITUTE OF ELECTRICAL ENGINEERS, STEVENAGE, GB Inspec No. AN 2118676, WILLIAMS 'DESIGN REQUIREMENTS FOR A METAL SMELTING FACILITY' & TREATMENT AND HANDLING OF RADIOACTIVE WASTES, 19. - 22.April 1982 RICHLAND, USA, Seiten 115-118, WILLIAMS
- DATABASE WPI Week 8616 Derwent Publications Ltd., London, GB; AN 86-1022644 & JP,A,61 045 999 (HITACHI) , 6.März 1986
- M.R. CHAKRABARTY: "Formation and Properties of Uranium Glasses", CERAMIC BULLETIN, , -1969, Band 48, Nr. 11, Seiten 1076 - 1078

## Beschreibung

Die Erfindung betrifft ein Verfahren zur Verwertung von Metallteilen, die durch Uran radioaktiv kontaminiert sind, wobei die Metallteile aufgeschmolzen werden, so daß sich eine Schmelze und eine Schlacke bilden, und wobei den Metallteilen und/oder der Schmelze und/oder der noch nicht erstarrten Schlacke an U 235 verarmtes Uran beigemischt wird.

In der FR-A-2 652 193 ist ein Verfahren zur Immobilisierung (Verglasung) von radioaktivem Abfall beschrieben, der z.B. als Uranoxid vorliegen kann.

Beim Abbau und auch beim Betrieb kerntechnischer Anlagen fällt in großem Umfang kontaminierter metallischer Schrott an, der beseitigt oder verwertet werden muß. Es ist üblich, diesen Schrott der sogenannten Schmelzdekontamination zu unterziehen. Dabei wird das Metall aufgeschmolzen. Einige die Kontamination verursachenden radioaktiven Stoffe, die sich vor dem Aufschmelzen auf der Oberfläche der Metallteile befunden haben, werden während des Schmelzdekontaminationsprozesses in die sich bildende Schlacke eingebunden. Die sich außerdem bildende Schmelze, deren Volumen deutlich größer ist als das Volumen der Schlacke, bleibt weitgehend frei von radioaktiven Stoffen. Nach diesem Prinzip arbeitende Verfahren sind z.B. aus der Datenbank INSPEC unter No. AN 2709816, unter No. AN 2118676 oder unter No. AN 2596010 bekannt.

Die Schlacke muß in der Regel als radioaktiver, kernbrennstoffhaltiger Abfall eingestuft werden, was besondere Sicherheitsvorkehrungen bei der Handhabung und bei der Entsorgung erfordert. Sofern die Kontamination durch Uran-Kernbrennstoff hervorgerufen worden ist, der beispielsweise 3,1 % U 235 enthält, kann eine Schmelzdekontamination nur eingeschränkt angewandt werden, falls in 100 kg Schlacke mehr als ungefähr 3 Gramm U 235 zu erwarten sind. Weil beim Schmelzprozeß das Uran in die Schlacke übergeht und dort aufkonzentriert wird, wird dieser Grenzwert in der Regel überschritten, sofern keine zusätzlichen Maßnahmen ergriffen werden.

Ein Überschreiten des Grenzwertes könnte vermieden werden, indem der Schlacke, die Uran enthält, eine andere Schlacke, die kein Uran enthält, beigemischt wird. Mit einer ausreichend großen Menge uranfreier Schlacke könnte die Urankonzentration im notwendigen Ausmaß verkleinert werden. Die notwendige Schlackenmenge wäre aber so groß, daß die Gesamtschlakkenmenge unwirtschaftlich erhöht würde. Es müßte deutlich mehr Schlacke als zuvor verwertet werden.

Es ist auch schon ein Verfahren vorgeschlagen worden, das eine Renaturierung des Urans, das die Kontamination verursacht, vorsieht. Es kommt dabei darauf an, daß die Isotopenzusammensetzung des Urans, das in die Schlacke eingebunden werden soll oder bereits eingebunden ist, derart verändert wird, daß sie der Isotopenzusammensetzung des natürlichen Urans entspricht. Das bedeutet, daß der Anteil des U 235 im Uran nicht größer als ungefähr 0,7 % sein darf. Uran, das in seiner Isotopenzusammensetzung dem natürlichen Uran gleichkommt, braucht nicht den Sicherheitsbestimmungen unterworfen zu werden, die für Uran-Kernbrennstoff gelten.

Es ist bereits bekannt, daß zur Verringerung des Isotopenanteils des U 235 den Metallteilen, der Schmelze und/oder der noch nicht erstarrten Schlacke an U 235 verarmtes Uran beigemischt wird. Dadurch erhält man, wenn das Verfahren durchgeführt ist, eine Schlacke, in die Uran eingebunden ist, dessen U 235-Isotopenanteil dem U 235-Isotopenanteil von natürlichem Uran entspricht oder diesen sogar unterschreitet. Ein Verfahren dieser Art ist in der DE 33 18 377 A1 offenbart.

Bisher war es üblich, das an U 235 verarmte Uran in der Form von UO₂ oder U₃O₈ beizumischen. Diese Oxide liegen als Pulver vor. Ein solches Pulver wird erfahrungsgemäß nicht gleichmäßig in der Schmelze oder in der Schlacke verteilt. Folglich kann es dazu kommen, daß eine Schlackenprobe nicht den gewünschten niedrigen U 235-Isotopenanteil hat. Beim Zumischen dieses Pulvers gelangt Staub in die Umgebungsluft. Der Staub muß dann zum Schutz des Personals durch Filter entfernt werden.

Der Erfindung lag die Aufgabe zugrunde, ein Verfahren zur Verwertung von Metallteilen, die durch Uran radioaktiv kontaminiert sind, anzugeben, mit dem eine zuverlässige und vollständige Renaturierung des Urans möglich ist, so daß dann die gebildete Schlacke in einfacher Weise zu handhaben und zu entsorgen ist.

Die Aufgabe wird gemäß der Erfindung dadurch gelöst, daß das an U 235 verarmte Uran in der Form von Uranglas beigemischt wird, und daß das Uranglas die Form von Grieß und/oder Perlen und/oder Stäben und/oder Stücken hat.

Damit wird der Vorteil erzielt, daß das an U 235 verarmte Uran während des Schmelzdekontaminationsprozesses homogen mit dem Uran, das die Kontamination verursacht hat, vermischt werden kann. Man erzielt den gleichen Vorteil, wenn man das Uranglas, das das an U 235 verarmte Uran enthält, dem noch unbehandelten, metallischen Schrott, und/oder der Schmelze und/oder der noch flüssigen Schlacke, wenn diese bereits von der übrigen Schmelze abgetrennt ist, beimischt.

Durch die homogene Vermischung und Einbindung des Urans aus dem Uranglas wird der Vorteil erzielt, daß die Isotopenzusammensetzung des Urans in der Schlacke ebenfalls homogen ist. Es kann keine einzelnen Zonen in der Schlacke geben, die eine zu hohe U 235-Konzentration haben. Folglich braucht die gesamte Schlacke, da ihr Urananteil hinsichtlich der Isotopen zusammensetzung dem natürlichen Uran entspricht, nicht als kernbrennstoffhaltiger Abfall behandelt zu werden. Man kann vorteilhafterweise die Schlacke in einfacher Weise handhaben und entsorgen.

Das an U 235 verarmte Uran wird in der Form von Uranglasgrieß, Uranglasperlen, Uranglasstäben und/oder Uranglasstükken beigemischt. Derartige Teile aus Uranglas sind mit bekannten Verfahren herstellbar und können bevorratet werden.

Beispielsweise wird ein bei niedriger Temperatur schmelzendes Uranglas beigemischt. Dabei kommt es darauf an, daß das Uranglas ein bei der Schmelztemperatur des Metalls der Metallteile dünnflüssiges Glas ist. Damit wird der Vorteil erzielt, daß allein durch das Glas, unabhängig von dessen Urananteil, eine verbesserte Schlackenverflüssigung erzielt wird. Diese führt dann zu einer noch besseren homogenen Verteilung des beigemischten Urans.

Beispielsweise wird Uranglas des Typs Alkalioxid/SiO₂/UO₂ beigemischt. Ein solches Glas kann 50 % Uran enthalten. Das Alkalioxid kann z.B. Na₂O sein.

Beispielsweise wird Uranglas, dessen Uran einen U 235 Isotopenanteil unter 0,7 %, z.B. ca. 0,2 %, hat, beigemischt. Man erreicht dann bei ausreichender Zugabe in der Schlacke einen U 235 Isotopenanteil, der vorteilhafterweise so klein ist, daß die Schlacke problemlos entsorgt werden kann. Falls z.B. der U 235 Isotopenanteil des Urans, das die Kontamination verursacht hat, 3,1 % betragen sollte, erreicht man mit Uranglas, dessen U 235 Isotopenanteil 0,2 % ist, in der Schlacke einen U 235-Isotopenanteil, der kleiner als 0,7 % ist.

Beispielsweise wird Uranglas, das weniger als 50 % Uran enthält, beigemischt. Insbesondere enthält das Uranglas weniger als 40 %, z.B. zwischen 5 % und 15 %, Uran. Die Dichte eines Uranglases ist kleiner wenn der Urananteil im Glas kleiner ist. Falls der Urananteil im Uranglas deutlich kleiner als 50 % ist, wird eine uranhaltige Schlacke gebildet, deren Dichte deutlich kleiner als die Dichte der eisenhaltigen Schmelze ist. Dadurch schwimmt die Schlacke auf der Schmelze und kann dann besonders leicht von der Schmelze abgetrennt, z.B. abgeschöpft, werden. Die Dichte von Uranglas mit einem Urananteil von z.B. 10% ist 3,5 g/cm³. Bei einem Urananteil von 50 % beträgt die Dichte des Uranglases 7,7 g/cm³. Die Dichte von Eisen ist ca. 7,8 g/cm³.

Im folgenden wird an einem Beispiel erläutert, wieviel Uranglas für das Verfahren nach der Erfindung benötigt wird:

Bei einer Schmelzdekontamination von kontaminierten Metallteilen sind 55,4 kg Schlacke gebildet worden, die 69,25 g U 238 und 2,21 g U 235 enthalten. Das entspricht einem U 235 Isotopenanteil von 3,09 %. Zur Renaturierung soll der U 235-Isotopenanteil von 3,09 % auf 0,5 % erniedrigt werden. Dieser Anteil liegt unterhalb des U 235 Isotopenanteils von natürlichem Uran. Um die gewünschte Erniedrigung zu erzielen, wird an U 235 verarmtes oder abgereichertes Uran eingesetzt. Der U 235 Isotopenanteil dieses verarmten Urans beträgt z.B. 0,2 %. Von diesem verarmten Uran sind 620 g notwendig, um eine Schlacke mit 0,5 % U 235 Isotopenanteil zu bekommen.

Beim Verfahren nach der Erfindung wird das verarmte Uran in der Form von Uranglas beigemischt. Dieses Uranglas enthält beispielsweise 10 % Uran, dessen U 235 Isotopenanteil 0,2 % ist. Dann sind vorteilhafterweise nur 6,2 kg Glas erforderlich, um den U 235 Isotopenanteil von 55,4 kg Schlacke soweit zu erniedrigen, daß die Schlacke leicht handhabbar und mit einfachen Mitteln zu lagern und zu entsorgen ist.

Mit dem Verfahren nach der Erfindung wird insbesondere der Vorteil erzielt, daß die bei einer Schmelzdekontamination entstehende Schlacke, die Uran enthält, leicht zu entsorgen ist. Die Belastung des Personals und von Staubfiltern mit Uranstaub wird weitgehend vermieden.

## Patentansprüche

1. Verfahren zur Verwertung von Metallteilen, die durch Uran radioaktiv kontaminiert sind, wobei die Metallteile aufgeschmolzen werden, so daß sich eine Schmelze und eine Schlacke bilden, und wobei den Metallteilen und/oder der Schmelze und/oder der noch nicht erstarrten Schlacke an U 235 verarmtes Uran beigemischt wird,
**dadurch gekennzeichnet,** daß das an U 235 verarmte Uran in der Form von Uranglas beigemischt wird, und daß das Uranglas die Form von Grieß und/oder Perlen und/oder Stäben und/oder Stücken hat.

2. Verfahren nach Anspruch 1,
**dadurch gekennzeichnet,** daß das Uranglas ein bei der Schmelztemperatur des Metalls der Metallteile dünnflüssiges Glas ist.

3. Verfahren nach einem der Ansprüche 1 bis 2,
**dadurch gekennzeichnet,** daß das Uranglas ein Glas des Typs Alkalioxid/SiO₂/UO₂ ist.

4. Verfahren nach einem der Ansprüche 1 bis 3,
**dadurch gekennzeichnet,** daß der U 235-Isotopenanteil im Uran des Uranglases unter 0,7 % beträgt.

5. Verfahren nach einem der Ansprüche 1 bis 4,
**dadurch gekennzeichnet,** daß der Urananteil im Uranglas kleiner als 50 % ist.

## Claims

1. Method for processing metal parts which are radioactively contaminated by uranium, with the metal parts being melted down, so that a melt and a slag form, and with U 235-depleted uranium being admixed to the metal parts and/or the melt and/or the slag which has not yet solidified, characterized in that the U 235-depleted uranium is admixed in the form of uranium glass, and in that the uranium glass has the form of granules and/or pearls and/or rods and/or pieces.

2. Method according to claim 1, characterized in that the uranium glass is a glass which is liquid at the melting temperature of the metal of the metal parts.

3. Method according to one of claims 1 to 2, characterized in that the uranium glass is a glass of the alkali oxide/SiO₂/UO₂ type.

4. Method according to one of claims 1 to 3, characterized in that the U 235 isotope component in the uranium of the uranium glass amounts to less than 0.7 %.

5. Method according to one of claims 1 to 4, characterized in that the uranium component in the uranium glass is less than 50 %.

## Revendications

1. Procédé de valorisation de pièces métalliques qui sont contaminées radioactivement par de l'uranium, les pièces métalliques étant fondues de manière à former une masse fondue et une scorie et de l'uranium appauvri en U 235 étant ajouté aux pièces métalliques et/ou à la masse fondue et/ou aux scories qui ne sont pas encore solidifiées,
caractérisé en ce qu'il consiste à ajouter l'uranium appauvri en U 235 sous la forme de verre à l'uranium et en ce que le verre à l'uranium a la forme de graviers et/ou de perles et/ou de barreaux et/ou de morceaux.

2. Procédé suivant la revendication 1,
caractérisé en ce que le verre à l'uranium est un verre très fluide à la température de fusion du métal des parties métalliques.

3. Procédé suivant l'une des revendications 1 à 2,
caractérisé en ce que le verre à l'uranium est un verre du type oxyde de métal alcalin/SiO₂/UO₂.

4. Procédé suivant l'une des revendications 1 à 3,
caractérisé en ce que la proportion d'isotope U 235 dans l'uranium du verre à l'uranium est inférieure à 0,7 %.

5. Procédé suivant l'une des revendications 1 à 4,
caractérisé en ce que la proportion d'uranium dans le verre à l'uranium est inférieure à 50 %.
